# EUROPÄISCHE PATENTSCHRIFT

(11) **EP 1 047 812 B1**
(45) Veröffentlichungstag und Bekanntmachung des Hinweises auf die Patenterteilung: **08.05.2002**
(21) Anmeldenummer: 99902531.5
(22) Anmeldetag: 11.01.1999
(51) Int. Cl.: C25D 13/24

(54) **VERFAHREN ZUR ANODISCHEN ELEKTROTAUCHLACKIERUNG**
ANODIC ELECTROPHORETIC COATING METHOD
PROCEDE DE TREMPAGE ELECTROPHORETIQUE ANODIQUE

(30) Priorität: 17.01.1998 DE 19801605
(43) Veröffentlichungstag der Anmeldung: 02.11.2000
(73) Patentinhaber: E.I. DU PONT DE NEMOURS & COMPANY INCORPORATED, Wilmington, Delaware 19898 (US)
(72) Erfinder: EHMANN, Eduard, D-42113 Wuppertal (DE); EVERS, Manfred, D-42555 Velbert (DE); GÖBEL, Armin, D-58300 Wetter (DE); VOGT-BIRNBRICH, Bettina, D-42719 Solingen (DE); MARKOU, Konstadinos, D-50739 Köln (DE)
(74) Vertreter: Gille Hrabal Struck Neidlein Prop Roos
(86) Internationale Anmeldenummer: EP9900118
(87) Internationale Veröffentlichungsnummer: WO9936597

(56) Entgegenhaltungen:
- EP-A- 0 585 574

## Beschreibung

Die vorliegende Erfindung betrifft ein Verfahren zur Herstellung einer anodischen Elektrotauchlackierung (ATL) unter Verwendung von einem lösemittelarmen-/freien Elektrotauchlackbad (ATL-Bad), wobei zur Aufrechterhaltung der Bad- und Beschichtungsparameter eine Elektrodialyse im ETL-Bad nicht erforderlich ist. Es ist auch nicht erforderlich, deshalb regelmäßig Ultrafiltrat zu verwerfen.

Das Prinzip der anodischen Elektrotauchlackierung (ATL) ist in der Literatur beschrieben und hat sich in der Praxis durchgesetzt. Auch nach Einführung der kathodischen Elektrotauchlackierung (KTL), ist die anodische Elektrotauchlackierung immer noch ein weitverbreitetes Beschichtungsverfahren, besonders zur Beschichtung von Industriegütern. Das liegt zum einen an den in großer Anzahl vorhandenen anodischen Beschichtungsanlagen, zum anderen an dem guten Niveau der heutigen anodischen Beschichtungsmaterialien. Auch sind bestimmte Werkstoffe, wie z.B. Aluminium vorteilhafter mit anodischen als mit kathodischen Elektrotauchlackzusammensetzungen zu beschichten. Bei der anodischen Elektrotauchlackierung wird ein Werkstück mit elektrisch leitender Oberfläche aus Metall oder aus elektrisch leitendem Kunststoff oder aus mit einem elektrisch leitenden Überzug versehenen Substrat in ein wäßriges ATL-Bad gebracht und als Anode an eine Gleichstromquelle angeschlossen.

Das ATL-Bad besteht aus einer wäßrigen Dispersion, z.B. Suspension oder Emulsion oder aus einer wäßrigen Lösung von einem oder mehreren Bindemitteln, die zumindest teilweise durch Salzbildung mit organischen oder anorganischen Neutralisationsmitteln wasserdispergierbar oder wasserlöslich gemacht wurden, aus darin dispergierten Pigmenten, Füllstoffen, Additiven und sonstigen Hilfsmitteln.

Bei Anlegen eines elektrischen Gleichstroms wandern die Polymerteilchen der wäßrigen Dispersion des ATL-Bades zur Anode und reagieren dort mit den bei der gleichzeitig ablaufenden Wasserelektrolyse entstehenden Ionen wieder zum wasserunlöslichen Polymeren, welches aus der wäßrigen Phase koaguliert und sich mit den darin dispergierten Zusatzmitteln auf der Anode als Lackfilm abscheidet. (Metalloberfläche 31 (1977) 10, S. 455 bis 459).

Die üblichen ATL-Bäder werden kontinuierlich betrieben, d.h. in ein mit dem Beschichtungsmittel gefülltes Elektrotauchlackbecken werden die oben beschriebenen Substrate eingetaucht und beschichtet. Dadurch wird dem ATL-Bad Festkörper entzogen und gleichzeitig Neutralisationsmittel im ATL-Bad freigesetzt. Um die Beschichtungsparameter und die Qualität der Beschichtung konstant zu halten, ist es erforderlich, zum Ausgleich des entzogenen Festkörpers dem ATL-Bad Nachfüllmaterial mit erhöhtem Festkörperanteil zuzuführen und zur Aufrechterhaltung des gewünschten MEQ-Wertes freigesetztes Neutralisationsmittel in dem ATL-Bad zu kompensieren.

Zur Kompensation des dem ATL-Bad entzogenen Festkörpers und des freigesetzten Neutralisationsmittels gibt es grundsätzlich zwei Kompensationsverfahren. Das zugeführte Nachfüllmaterial mit erhöhtem Festkörperanteil wird geringer neutralisiert als das ATL-Bad, und das freigesetzte Neutralisationsmittel wird zum Dispergieren/Homogenisieren des Nachfüllmaterials im ATL-Bad benötigt und dabei verbraucht. Die Kompensation kann auch mit vollneutralisiertem Nachfüllmaterial erfolgen. Der apparative Aufwand ist dann aber größer, da das freigesetzte Neutralisationsmittel mittels (Elektro)dialyse entfernt werden muß (Glasurit-Handbuch 1984, Seite 377 und Willibald Machu "Elektrotauchlackierung", Verlag Chemie GmbH Weinheim/Bergstraße, 1974, Seite 166). Auch durch regelmäßiges Verwerfen von Ultrafiltrat kann das bei der Beschichtung freigesetzte Neutralisationsmittel entfernt werden.

Bei der Kompensation des bei der Beschichtung freiwerdenden Neutralisationsmittels durch geringer neutralisiertes Nachfüllmaterial erfordert dieses einen hohen Gehalt bis zu etwa 15 Gew. % an organischen Lösemitteln, da es ansonsten instabil und zu hochviskos ist und sich nicht in das Beschichtungsmaterial, welches bis zu über 90 % Wasser enthalten kann, einarbeiten läßt. Derartige Beschichtungsmittel werden z.B. in der DE-A-32 47 756 beschrieben.

In Farbe und Lack 103, Jahrgang 6/97, Seite 26 wird auf ein neues umweltfreundliches anodisches Einkomponenten-System (1K-System) für die Elektrotauchlackierung hingewiesen, welches in der Nachfüllpastenlieferform immer noch 6 % und im laufenden Bad 0,5 % organisches Lösemittel enthält.

Hohe Lösemittelgehalte sind aber wegen der Belastung von Abluft und Abwasser unerwünscht, wobei die gesetzlichen Vorschriften den gesamten Stoffeinsatz für die Berechnungen zugrunde legen. Zur Entfernung des bei der Beschichtung freiwerdenden Neutralisationsmittels kann man auch in dem ATL-Bad die Kathoden in umspülbaren Dialysezellen unterbringen (Elektrodialyse) und das dort anfallende Neutralisationsmittel verwerfen oder man kann das Beschichtungsmaterial kontinuierlich oder diskontinuierlich einer Ultrafiltration unterwerfen und das dabei anfallende Ultrafiltrat zumindestens teilweise regelmäßig verwerfen. Wegen der höheren Investitionskosten und einem höherem Wartungs- und Überwachungsaufwand sind in den meisten ATL-Bädern derartige Elektrodialysevorrichtungen nicht vorhanden. Der regelmäßige Verwurf von Ultrafiltrat oder Dialysat erfordert auch einen höheren Aufwand bei der Abwasseraufbereitung und ist deshalb unerwünscht. Die Kompensation von Elektrotauchlackbädern mit vollneutralisiertem Material, bestehend aus ein oder zwei Komponenten, ist aus der Literatur bekannt (Glasurit-Handbuch 1984, Seite 377) und wird dort am Beispiel der kathodischen Elektrotauchlackierung beschrieben. Dabei ist aber, wie bereits erwähnt, der Einsatz einer Elektrodialyse und der Verwurf von Dialysat zwingend erforderlich.

Es bestand deshalb die Aufgabe, ein Verfahren zur Herstellung einer wäßrigen, lösemittelarmen oder lösemittelfreien Beschichtungszusammensetzung für die anodische Elektrotauchlackierung bereitzustellen, bei deren Verwendung zur Beschichtung von leitfähigen Substraten in einem ATL-Bad zur Aufrechterhaltung der Bad- und Beschichtungsparameter eine Entfernung des bei der Beschichtung freiwerdenden Neutralisationsmittels durch eine Elektrodialysevorrichtung nicht erforderlich ist und eine größere Menge an Ultrafiltrat nicht regelmäßig verworfen werden muß.

Überraschenderweise wurde diese Aufgabe dadurch gelöst, daß zur Kompensation des bei der Elektrotauchlackbeschichtung verbrauchten Beschichtungsmaterials und des dabei freiwerdenden Neutralisationsmittels ein anodisches Nachfüllmaterial, bestehend aus einer pigmentfreien wäßrigen Bindemittelkomponente und einer pigmenthaltigen wäßrigen Pastenharzkomponente, verwendet wird, welches soweit unterneutralisiert ist, daß es bei Eintrag in das ATL-Bad das dort freigesetzte Neutralisationsmittel kompensiert und dennoch nur geringe Mengen an organischen Lösemitteln enthält.

Einen Gegenstand der Erfindung bildet daher ein Verfahren zur anodischen Elektrotauchlackierung bei dem in einem anodischen Elektrotauchbad verbrauchtes Beschichtungsmittel durch ein unterneutralisiertes anodisches Nachfüllmaterial kompensiert wird, das dadurch gekennzeichnet ist, daß das Nachfüllmaterial aus
A) einer pigmentfreien wäßrigen Bindemittelkomponente mit einem Festkörpergehalt von 40 bis 70 Gew.-%, einem MEQ-Wert von 15 bis 40 und einem Gehalt an organischem Lösemittel von ≤ 0,5 Gew.-% und
B) einer pigmenthaltigen wäßrigen Pastenharzkomponente mit einem Festkörpergehalt von 60 bis 75 Gew.-%, einem MEQ-Wert von 5 bis 15 und einem Gehalt an organischem Lösemittel von ≤ 1,0 Gew.-% besteht,
wobei A) zu B) im Gewichtsverhältnis von 1 : 1 bis 4 : 1 vorliegen und die Mischung aus A) und B) einen Festkörpergehalt von 45 bis 73 Gew.-%, einem Lösemittelgehalt von ≤ 0,75 Gew.-% und einen MEQ-Wert aufweist, der um 50 bis 70 % niedriger ist als der MEQ-Wert des Elektrotauchbades.

Der Feststoffgehalt der Komponenten A) und B) kann beispielsweise nach DIN EN ISO 3251, bei 30' 180°C, gemessen werden. Der Festkörpergehalt der Komponente A) beträgt bevorzugt 45 bis 65 Gew.-%. Der Festkörpergehalt der Komponente B) beträgt bevorzugt 60 bis 73 Gew.-%.

Der MEQ-Wert der Komponente A) beträgt bevorzugt 20 bis 35, der MEQ-Wert der Komponente B) beträgt bevorzugt 5 bis 10. Der MEQ-Wert ist ein Maß für den Gehalt an Neutralisationsmittel in einem Wasserlack. Er ist definiert als die Menge an Milliequivalenten des Neutralisationsmittels bezogen auf 100g Festkörper.

Der Gehalt an organischem Lösemittel der Komponente A) liegt bevorzugt bei ≤ 0,4 Gew.-%, der der Komponente B) liegt bevorzugt bei ≤ 0,5 Gew.-%.

Das Mischungsverhältnis der Komponente (A) zur Komponente (B) beträgt 1 : 1 bis 4 : 1, bevorzugt von 2 : 1 bis 3,5 : 1 bezogen auf das Gewicht der jeweiligen wäßrigen Komponente.

Die Mischung hat einen Feststoffgehalt von 45 bis 73 Gew.-%, einen Lösemittelgehalt von höchstens 0,75 Gew.-% und einen MEQ-Wert, der um 50 bis 70 %, bevorzugt um 60 bis 70 % niedriger ist als der MEQ-Wert des ATL-Bades im beschichtungsfähigen Zustand.

Die Komponente (A) enthält das oder die Bindemittel des wäßrigen Überzugsmittels, sowie gegebenenfalls eine biozide Komponente und falls erforderlich Vernetzungsmittel sowie gegebenenfalls Emulgatoren, Schichtbildner, weitere Zusatzstoffe wie z.B. Neutralharze, übliche Lackadditive wie Lichtschutzmittel und optische Aufheller.

Die Komponente (B) enthält ein oder mehrere Pastenharz(e), Pigmente und/oder Füllstoffe, gegebenenfalls eine biozide Komponente und falls erforderlich Vernetzungsmittel, sowie gegebenenfalls Schichtbildner und übliche Lackadditive und weiter Zusatzstoffe, beispielsweise wie sie auch in Komponente (A) enthalten sein können.

Als geeignete Bindemittel der Komponente (A) können alle Bindemittelsysteme mit einer Säurezahl von 20 bis 150, bevorzugt von 20 bis 120 und einer Hydroxylzahl von 20 bis 150, bevorzugt von 60 bis 120 Verwendung finden, wie sie für wäßrige Beschichtungssysteme, speziell für anodische Elektrotauchlackbeschichtungen bekannt sind.

Dazu gehören beispielsweise Polyester-, Polyacrylat- und Polyurethanharze; modifizierte Polyester- oder Polyurethanharze, wie z.B. Alkydharze, urethanisierte Polyesterharze oder acrylierte Polyester- oder Polyurethanharze, sowie Mischungen dieser Harze. Bevorzugt sind es Polyesterharze.

Geeignete Polyesterharze in der Komponente (A) sind beispielsweise carboxylgruppen- und hydroxylgruppenhaltige Polyester mit einer Säurezahl von 20 bis 150 und einer Hydroxylzahl von 20 bis 150. Sie werden nach den, dem Fachmann bekannten Verfahren durch Umsetzung von mehrwertigen Alkoholen und mehrwertigen Carbonsäuren oder Carbonsäureanhydriden, sowie gegebenenfalls aromatischen und/oder aliphatischen Monocarbonsäuren hergestellt. Der erforderliche Hydroxylgruppengehalt wird in an sich bekannter Weise durch geeignete Wahl der Art und Mengenverhältnisse der Ausgangskomponenten eingestellt. Die Carboxylgruppen können beispielsweise durch Halbesterbildung aus einem vorgefertigten. Hydroxylgruppen aufweisenden Polyesterharz mit Säureanhydriden eingeführt werden. Der Einbau von Carboxylgruppen kann beispielsweise auch durch Mitverwendung von Hydroxycarbonsäuren bei der Polykondensationsreaktion erfolgen.

Die Dicarbonsäuren und die Polyole können aliphatische oder aromatische Dicarbonsäuren und Polyole sein.

Die zur Herstellung der Polyester verwendeten niedrigmolekularen Polyole sind z.B. Diole wie Alkylenglykole, beispielsweise Ethylenglykol, Butylenglykol, Hexandiol, hydriertes Bisphenol A und 2,2-Butyl-ethyl-propandiol, Neopentylglykol und/oder andere Glykole wie Dimethylolcyclohexan. Es können aber auch höherfunktionelle oder Gemische aus höher- und monofunktionellen OH-Komponenten wie z.B. Trimethylolpropan, Pentaerythrit, Glycerin, Hexantriol; Polyether, die Kondensate von Glykolen mit Alkylenoxiden sind; Monoether solcher Glykole, wie Diethylenglykolmonoethylether, Tripropylenglykolmonomethylether, eingesetzt werden.

Die Säurekomponente des Polyesters besteht bevorzugt aus niedermolekularen Dicarbonsäuren oder ihren Anhydriden mit 2 bis 18 Kohlenstoffatomen im Molekül.

Geeignete Säuren sind beispielsweise Phthalsäure, Isophthalsäure, Terephthalsäure, Tetrahydrophthalsäure, Hexahydrophthalsäure, Adipinsäure, Azeleinsäure, Sebazinsäure, Fumarsäure, Maleinsäure, Glutarsäure, Bernsteinsäure, Itaconsäure und/oder 1,4-Cyclohexandicarbonsäure. Anstelle dieser Säuren können auch ihre Methylester oder Anhydride, soweit diese existieren, verwendet werden. Es ist auch möglich, um verzweigte Polyester zu erhalten, Anteile an höherfunktionellen Carbonsäuren zuzusetzen, wie trifunktionelle Carbonsäuren, Trimellithsäure, Apfelsäure, Aconitsäure, Bishydroxyethyltaurin sowie Dimethylolpropionsäure, Dimethylolbuttersäure oder Bisanhydride. Polycarbonsäure, die keine cyclischen Anhydride bilden, sind bevorzugt.

Die Polyesterharze können beispielsweise auch durch Einbau von ungesättigten Verbindungen, Isocyanatgruppen enthaltenden Verbindungen oder durch Schoß- oder Pfropfpolymerisation mit ethylenisch ungesättigten Verbindungen modifiziert werden.

Bevorzugte Polyester in der Komponente (A) sind beispielsweise carboxylgruppenhaltige Polyester mit einer Säurezahl von 20 bis 120, einer Hydroxylzahl von 20 bis 150, bevorzugt von 60 bis 120. Sie sind beispielsweise Umsetzungsprodukte aus zwei und/oder mehrwertigen aliphatischen oder cycloaliphatischen gesättigten Alkoholen, aliphatischen, cycloaliphatischen und/oder monocyclischen aromatischen zwei- oder mehrbasischen Polycarbonsäuren und gegebenenfalls linearen oder verzweigten, gesättigten oder ungesättigten aliphatischen und/oder cyclialiphatischen C₃- bis C₂₀-Monoalkoholen oder Monocarbonsäuren. Die Mengenverhältnisse der Ausgangskomponenten errechnen sich aus den Molverhältnissen. die zu den gewünschten Säurezahlen und Hydroxylzahlen des Harzes führen. Die Auswahl der einzelnen Ausgangskomponenten ist dem Fachmann unter Berücksichtigung der Zielsetzung bekannt.

Das zahlenmittlere Molekulargewicht Mn, gemessen gegen Polystyrol als Eichsubstanz, liegt beispielsweise bei 1000 bis 6000, vorzugsweise bei 2000 bis 4000. Besonders bevorzugt sind carboxylgruppenhaltige ölfreie Polyester, wie sie z.B. in der DE-A-32 47 756 beschrieben sind.

Diese Polyester enthalten vorzugsweise 0,3 bis 3,0, besonders bevorzugt 0,5 bis 2,5 Milliäquivalente aliphatische, cycloaliphatische und/oder monocyclische aromatische Dicarbonsäuren pro Gramm Harz einkondensiert. Von drei- oder mehrbasischen cyclischen Carbonsäuren sind zweckmäßig 0,8 bis 2,0, vorzugsweise 0,9 bis 1,8, besonders bevorzugt 1,1 bis 1,5 Millimol pro Gramm Harz über nur eine Carboxylgruppe an den Polyester gebunden. Als Polycarbonsäuren werden dreiund/oder mehrbasische Polycarbonsäuren eingesetzt, vorzugsweise drei- und/oder vierbasische Säuren. Die Herstellung dieser Polyester erfolgt in an sich bekannter Weise durch Polykondensation der Ausgangsstoffe, wobei zur Vermeidung von Trübungen und Gelbildungen bevorzugt stufenweise gearbeitet wird.

Die Veresterung von bevorzugt aromatischen und cycloaliphatischen Dicarbonsäuren, die kein intramolekulares Anhydrid bilden können, erfolgt bevorzugt mit Dialkoholen, die entweder sekundäre OH-Gruppen oder durch β-Substitution sterisch behinderte primäre OH-Gruppen enthalten, wobei durch Alkoholüberschuß ein OHgruppenhaltiger Polyester entsteht. Die Alkohole enthalten vorzugsweise 2 bis 21, besonders bevorzugt 4 bis 8 C-Atome. Die Dicarbonsäuren enthalten vorzugsweise 5 bis 10 C-Atome, besonders bevorzugt 6 C-Atome.

Beispiele hierfür sind Isophthalsäure, Terephthalsäure, 1,3- und 1,4-Cyclohexandicarbonsäure oder alkylsubstituierte Dicarbonsäuren mit Butylisophthalsäure. Besonders bevorzugt wird Isophthalsäure. Zum Erzielen von Verzweigungen kann anstelle eines Teils der Dicarbonsäuren eine entsprechende Menge Tricarbonsäure wie Trimellithsäureanhydrid in das Harzmolekül einkondensiert werden. Andererseits können auch Dimethylester wie Terephthalsäuredimethylester oder 1,4-Cyclohexandicarbonsäuredimethylester durch Umesterung, gegebenenfalls in Gegenwart von Umesterungskatalysatoren, in den Polyester eingeführt werden.

Als Dialkohole werden bevorzugt eingesetzt Neopentylglykol,
Hydroxypivalinsäureneopentylglykolester, Hexandiol-2,5, 1,4-Bis(hydroxymethyl)cyclohexan, 1,1-Isopyrilidin-bis-(p-phenoxy)-2-propanol, 2,2,4-Trimethylpentandiol-1,3, sowie Gemische davon.

Als Dialkohol kann beispielsweise auch der Glycidylester von α-verzweigten Fettsäuren, wie Versaticsäure verwendet werden, weil die Fettsäure hydrolysestabil in den Molekülverband eingebaut ist. In Spezialfällen ist auch der Einsatz von Epoxidharzen möglich, deren Epoxygruppen mit Monoalkoholen umgesetzt worden sind.

Ein anteilweiser Einsatz von Polyolen mit mehr als zwei OH-Gruppen wie Trimethylolpropan oder Pentaerythrit ist zum Einstellen geeigneter OH-Zahlen und Viskositäten möglich. Das gleiche gilt für eine geringfügige Modifizierung zur Elastifizierung mit langkettigen Dialkoholen wie Hexandiol-1,6 oder von aliphatischen Dicarbonsäuren wie Adipinsäure.

Diese Veresterung (erste Stufe) wird in bekannter Weise azeotrop oder in der Schmelze bei erhöhter Temperatur (über 190°C) vorgenommen und liefert ein klares Produkt mit einer Säurezahl von 0 bis 50, bevorzugt von 5 bis 25 und einer Viskosität von 200 bis 3000 mPas bei 25°C, gemessen in einer 75 %igen Butylglykollösung.

Um die Löslichkeit im wäßrigen alkalischen Medium zu ermöglichen, müssen in die OH-gruppenhaltigen Polyester zusätzlich Carboxylgruppen eingeführt werden. Dazu erfolgt eine Umsetzung bei Temperaturen unter 190°C mit einer aromatischen oder cycloaliphatischen Dicarbonsäure, die bevorzugt durch Defunktionalisierung mit einem langkettigen, aliphatischen hydrophoben Monoalkohol aus einer Polycarbonsäure mit drei oder vier Carboxylgruppen wie beispielsweise Trimesinsäure, Hemellithsäure, Prehnitsäure und Mellophansäure entstanden ist. Besonders einfach gestaltet sich das Verfahren bei Einsatz von anhydridhaltigen Verbindungen wie Trimellithsäure-anhydrid, Pyromellithsäureanhydrid oder entsprechenden hydrierten Ringsystemen, sowie Cyclopentantetracarbonsäureanhydrid oder Pyrazintetracarbonsäureanhydrid.

Die Polycarbonsäuren können beispielsweise in einem Zweitopfverfahren stöchiometrisch mit soviel Monoalkohol umgesetzt werden, daß eine Dicarbonsäure erhalten bleibt, die anschließend zu dem OH-gruppenhaltigen Polyester bei Temperaturen von etwa 150 bis 190°C zugegeben wird.

In der Praxis hat sich die Herstellung der carboxylgruppenhaltigen Polyester im Eintopfverfahren bewährt, indem zu dem OH-gruppenhaltigen Polyester der ersten Stufe die etwa stöchiometrischen Mengen von Monoalkohol und Trimellithsäureanhydrid in der angegebenen Reihenfolge zugegeben werden.

Als Monoalkohole können beispielsweise eingesetzt werden gradkettige und/oder verzweigte gesättigte und/oder ungesättigte, primäre, sekundäre und/oder tertiäre, bevorzugt primäre und/oder sekundäre Alkohole. Es können auch Gemische, insbesondere isomere Gemische dieser Alkohole eingesetzt werden. Bevorzugt sind aliphatische C6- bis C18-Monoalkohole sowie Benzylalkohol und seine Alkylsubstitutionsprodukte. Besonders bevorzugt werden verzweigtkettige C8- bis C13-iso-Monoalkohole. Besonders hydrolysestabile Halbester werden durch Verwendung von α-verzweigten Monoalkoholen oder sekundären Monoalkoholen wie Cyclohexanol oder sekundärem Methyl-octylalkohol erhalten. Durch den Aufbau des Harzes wird gewährleistet, daß gegebenenfalls durch Hydrolyse entstehende Spaltprodukte (Monoalkohol und Trimellithsäure-Monoester) ohne Störungen elektrophoretisch mit dem Film abgeschieden werden.

Der Einbau von Carboxylgruppen kann auch beispielsweise durch Mitverwendung von Hydroxycarbonsäuren wie z.B. Dimethylolpropionsäure bei der Polykondensationsreaktion erfolgen, deren freie Carboxylgruppe im allgemeinen wegen der sterischen Hinderung nicht an der Polykondensationsreaktion teilnimmt, so daß der Einbau dieser Säure ausschließlich über die Hydroxylgruppen stattfindet.

Die Molverhältnisse der Gesamtrezeptur zur Herstellung des Polyesters werden so gewählt, daß eine für den jeweiligen Anwendungszweck geeignete Viskosität erreicht wird. Sie beträgt beispielsweise etwa 200 bis 3000, bevorzugt 250 bis 2000 und besonders bevorzugt 300 bis 1500 mPas, gemessen 50 %ig in Butylglykol bei 25°C. Sie kann ebenso wie das Molekulargewicht durch Mischen von Harzen mit höherer und niedrigerer Viskosität, bzw. höherem und niedrigerem Molekulargewicht eingestellt werden. Die obere Grenze der Säurezahl liegt bevorzugt unter 100, besonders bevorzugt unter 60; die untere Grenze der Säurezahl liegt bevorzugt über 35, besonders bevorzugt über 40. Der carboxylgruppenhaltige Polyester enthält mindestens eine. bevorzugt mindestens zwei Carboxylgruppen pro Molekül, um die Wasserlöslichkeit durch Salzbildung mit einer niedrigmolekularen Base zu erzielen. Ist die Säurezahl zu gering, so ist die Löslichkeit zu niedrig; ist sie zu hoch, so bewirkt die hohe Neutralisation eine verstärkte Elektrolyse im ATL-Bad, die zu Oberflächenstörungen führen kann. Der gewählte Alkoholüberschuß ergibt im fertigen Harz eine Hydroxylzahl von etwa 20 bis 150, bevorzugt von 60 bis 120. Es werden Harze bevorzugt, die bei niedriger Säurezahl eine relativ hohe Hydroxylzahl aufweisen.

Die Polykondensation erfolgt beispielsweise azeotrop oder in der Schmelze beispielsweise bei Reaktionstemperaturen zwischen 160 bis 240°C, bevorzugt zwischen 160 bis 210°C. Nach Erreichen der gewünschten Harz-Endwerte bezüglich Viskosität und Säurezahl wird auf eine derartige Temperatur abgekühlt, daß sich ein Produkt mit einer Viskosität ergibt, die eine Einarbeitung von Wasser gewährleistet. In der Praxis bedeutet dies, daß die erzielte Schmelzviskosität nicht über 40000 mPa.s liegen soll. Dies kann durch Abkühlen auf geeignete Temperatur erreicht werden. Diese liegt, sofern nicht unter Druck gearbeitet wird, bei bis zu etwa 100°C.

Zur Überführung in eine wäßrige Lösung oder Dispersion wird das Polykondensationsprodukt neutralisiert. Dazu kann das Neutralisationsmittel dem Polykondensationsharz vor oder während der Wasserzugabe beigefügt werden, es kann aber auch in dem Wasser vorgelegt werden, in dem das Polykondensationsharz dispergiert wird. Dabei werden beispielsweise schnellaufende Rührscheibengeräte, Rotor-/Stator-Mischer oder Hochdruckhomogenisatoren verwendet. Bei oder nach der Überführung in die wäßrige Lösung oder Dispersion können gegebenenfalls organische Lösemittel destillativ entfernt werden.

Als Neutralisationsmittel eignen sich für diesen Zweck übliche Basen, wie beispielsweise Ammoniak; primäre, sekundäre und tertiäre Amine wie Diethylamin, Triethylamin, Morpholin; Alkanolamine wie Diisopropanolamin, Dimethylaminoethanol, Triisopropanolamin, Dimethylamino-2-methylpropanol; quarternäre Ammoniumhydroxide oder gegebenenfalls auch geringe Mengen an Alkylenpolyaminen wie Ethylendiamin. Es können auch Mischungen derartiger Neutralisationsmittel verwendet werden.

Durch die Auswahl des Neutralisationsmittels kann die Stabilität der wäßrigen Dispersion beeinflußt werden. Die Menge an Neutralisationsmittel wird so gewählt, daß der MEQ-Wert der Mischung aus Komponente (A) und Komponente (B) um 50 bis 70 % unter dem MEQ-Wert des ATL-Bades liegt.

Geeignete Polyacrylatharze in Komponente (A) sind beispielsweise carboxylgruppenhaltige und/oder sulfonsäuregruppenhaltige Copolymerisate mit einer Säurezahl von 20 bis 150 und einem zahlenmittleren Molekulargewicht Mn von 1000 bis 10000.

Ihre Herstellung erfolgt nach üblichen Verfahren durch Copolymerisation von olefinisch ungesättigten Monomeren, wobei Säuregruppen aufweisende Monomere mit weiteren Monomeren copolymerisiert werden. Die Mitverwendung der Säuregruppen aufweisenden Monomeren erfolgt zwecks Einbau von Carboxyl- und/oder Sulfonsäuregruppen in die Copolymerisate, die aufgrund ihrer Hydrophilie die Wasserlöslichkeit bzw. Wasserdispergierbarkeit der Copolymerisate, insbesondere nach erfolgter, zumindest teilweiser Neutralisation der Säuregruppen gewährleisten.

Geeignete Säuregruppen aufweisende Monomere sind im Prinzip alle olefinisch ungesättigten polymerisierbaren Verbindungen, die mindestens eine Carboxylund/oder Sulfongruppe aufweisen, wie beispielsweise olefinisch ungesättigte Monooder Dicarbonsäuren wie Acrylsäure, Methacrylsäure, Crotonsäure, Fumarsäure, Maleinsäure, Itaconsäure oder die Halbester der Fumarsäure, Maleinsäure und Itaconsäure oder Sulfonsäuregruppen aufweisende olefinisch ungesättigte Verbindungen wie beispielsweise 2-Acrylamido-2-methylpropansulfonsäure oder beliebige Gemische derartiger olefinisch ungesättigter Säuren. Besonders bevorzugt sind Acrylsäure und Methacrylsäure.

Zur Erzielung von gewünschten anwendungstechnischen Eigenschaften im fertigen Lack können die Copolymerisate neben den Säuregruppen aufweisenden Monomeren weitere funktionelle Monomere enthalten, mit denen sich z.B. Vernetzungsreaktionen durchführen lassen. Dabei kann sowohl Selbstvernetzung der Copolymerisate als auch Fremdvernetzung mit anderen, zusätzlich in in den Lack eingebrachten Komponenten erfolgen.

Beispiele für derartige funktionelle Gruppen sind Hydroxy-, Amino-, Amido-, Keto-, Aldehyd-, Lactam-, Lacton-, Isocyanat-, Epoxy- und Silangruppen. Olefinisch ungesättigte Monomere, die derartige funktionelle Gruppierungen tragen sind bekannt. Besonders bevorzugt sind Hydroxy- und Epoxy-Gruppen. Desweiteren können bei der Herstellung der Copolymerisate im Prinzip alle nicht-funktionellen olefinisch ungesättigten Monomeren mitverwendet werden.

Geeignete nicht-funktionelle Monomere sind beispielsweise Ester der Acryl- und Methacylsäure, deren Alkoholkomponenten 1 bis 18 C-Atome enthalten, Vinylaromaten, Vinylester von aliphatischen Monocarbonsäuren, Acryl- und Methacrylnitril.

Die Herstellung der Copolymerisate kann durch Polymerisation nach üblichen Verfahren durchgeführt werden. Vorzugsweise erfolgt die Herstellung der Copolymerisate in organischer Lösung. Möglich sind kontinuierliche oder diskontinuierliche Polymerisationsverfahren.

Als Lösemittel kommen Aromaten, Ester, Ether und Ketone in Betracht. Bevorzugt werden Glykolether eingesetzt.

Die Copolymerisation erfolgt im allgemeinen bei Temperaturen zwischen 80 bis 180°C unter Verwendung von üblichen Initiatoren wie beispielsweise aliphatischen Azoverbindungen oder Peroxiden. Zur Regelung des Molekulargewichts der Polymeren können übliche Regler eingesetzt werden. Nach beendeter Polymerisation können die Copolymerisate, wie bei den Polykondensationsharzen beschrieben, neutralisiert und in eine wäßrige Lösung oder Dispersion überführt werden, wobei gegebenenfalls das organische Lösemittel destillativ entfernt werden kann.

Geeignete Polyurethanharze in Komponente (A) sind beispielsweise anionische Polyurethanharze, die in Salzform vorliegende Carboxyl-, Sulfonsäure- und/oder Phosphonsäuregruppen enthalten. Sie werden in an sich bekannter Weise aus Polyolen, Polyisocyanaten und gegebenenfalls Kettenverlängerungsmitteln hergestellt.

Die Polyurethanharze können sowohl in Substanz als auch in organischen Lösemitteln. die nicht mit Isocyanaten reagieren können, hergestellt werden. Sie werden, wie bei den Polykondensationsharzen beschrieben, durch Neutralisation der Säuregruppen in die wäßrige Phase überführt. In vielen Fällen ist es zweckmäßig, die Polyurethanharze stufenweise herzustellen.

So ist es z.B. möglich, zunächst ein Prepolymeres mit Säuregruppen und endständigen Isocyanatgruppen in organischen Lösemitteln herzustellen, welches nach Neutralisation der Säuregruppen mit tertiären Aminen kettenverlängert und in die wäßrige Phase überführt wird, wobei die organischen Lösemittel destillativ entfernt werden können.

Die zur Herstellung des Prepolymeren eingesetzten Polyole können niedrig und/oder hochmolekular sein und auch anionische Gruppen enthalten.

Niedrigmolekulare Polyole haben bevorzugt eine zahlenmittlere Molmasse Mn von 60 bis 400 und können aliphatische, alicyclische oder aromatische Gruppen enthalten. Sie können bis zu 30 Gew.-% der gesamten Polyolbestandteile eingesetzt werden.

Geeignete niedermolekulare Polyole sind beispielsweise Diole, Triole und Polyole, wie Ethylenglykol, Diethylenglykol, Triethylenglykol, 1,2-Propandiol, 1,3-Propandiol, 1,4-Butandiol, 1,2-Butylenglykol, 1,6-Hexandiol, Trimethylolpropan, Ricinusöl oder hydriertes Ricinusöl, Pentaerythrit, 1,2-Cyclohexandiol, 1,4-Cyclohexandimethanol, Bisphenol A, Bisphenol F, Neopentylglykol, Hydroxypivalinsäureneopentylglykolester, hydroxyethyliertes Bisphenol A, hydriertes Bisphenol A sowie Mischungen aus diesen Polyolen.

Hochmolekulare Polyole bestehen aus linearen oder verzweigten Polyolen mit einer OH-Zahl von 30 bis 150. Sie können bis zu 97 Gew.-% der gesamten Polyolbestandteile eingesetzt werden. Bevorzugt handelt es sich dabei um gesättigte oder ungesättigte Polyester- und/oder Polyetherdiole und/oder Polycarbonatdiole mit einer Molmasse Mn von 400 bis 5000 oder deren Mischungen.

Geeignete lineare oder verzweigte Polyetherdiole sind beispielsweise
Poly(oxyethylen)glykole, Poly(oxypropylen)glykole und/oder
Poly(oxybutylen)glykole.

Polyester sind bevorzugt und werden in bekannter Weise durch Veresterung von Dicarbonsäuren oder ihren Anhydriden mit Diolen hergestellt. Um verzweigte Polyester herzustellen, können im geringen Umfang auch Polyole oder Polycarbonsäuren mit einer höheren Funktionalität eingesetzt werden.

Die zur Anionenbildung befähigten Gruppen können aus dem Polyester stammen oder sie werden in das Prepolymere durch Mitverwendung von Verbindungen eingebracht, die zwei mit Isocyanatgruppen reagierende H-aktive Gruppen und mindestens eine zur Anionenbildung befähigte Gruppe enthalten. Geeignete mit Isocyanatgruppen reagierende Gruppen sind insbesondere Hydroxylgruppen sowie primäre und/oder sekundäre Aminogruppen. Gruppen, die zur Anionenbildung befähigt sind, sind beispielsweise Carboxyl-, Sulfonsäure- und/oder Phosphonsäuregruppen. Beispiele für solche Verbindungen sind Dihydroxycarbonsäuren, wie Dihydroxypropionsäure, Dihydroxybuttersäure, Dihydroxybernsteinsäure, Diaminobenzoesäure und bevorzugt α,α-Dimethylolalkansäure wie z.B. Dimethylolpropionsäure.

Als Polyisocyanate eignen sich aliphatische, cycloaliphatische und/oder aromatische Polyisocyanate mit mindestens zwei Isocyanatgruppen pro Molekül und die an sich bekannten Biuret-. Allophanat-, Urethan- und/oder Isocyanuratgruppen aufweisenden Derivate dieser Diisocyanate sowie Mischungen dieser Polyisocyanate. Bevorzugt werden die Isomeren oder Isomerengemische von organischen Diisocyanaten eingesetzt.

Die zur Herstellung des Prepolymeren eingesetzte Polyisocyanatkomponente kann auch geringe Anteile an höherfunktionellen Polyisocyanaten enthalten.

Die Herstellung des Prepolymeren wird zweckmäßigerweise in Gegenwart von Katalystoren, wie z.B. Organozinnverbindungen oder tertiären Aminen durchgeführt.

Die Überführung des Polyurethanharzes in die wäßrige Phase erfolgt, wie bei den Polyesterharzen beschrieben, durch Neutralisation des säuregruppenhaltigen Polyurethanharzes mit einem basischen Neutralisationsmittel. Beispiele für basische Neutralisationsmittel sind die vorstehend zur Neutralisation der Polyesterharze beschriebenen.

Die Vernetzung der erfindungsgemäßen Beschichtungszusammensetzung erfolgt vorzugsweise beim Einbrennen durch Reaktion mit einer vernetzenden Komponente. Vernetzende Komponenten sind dem Fachmann geläufig. Beispiele sind Aminoplastharze, insbesondere Melamin-Formaldehydharze; Phenoplastharze; blockierte Polyisocyanate oder Umesterungsvernetzer wie Polyester oder Polyurethanester mit Hydroxyalkylestergruppen, Acetessigsäure- oder Malonsäure-Alkylesterderivate, Tris(alkoxycarbonylamino)triazinderivate und Mischungen aus diesen vernetzenden Komponenten, die mit oder ohne Einwirkung von Katalysatoren hochvernetzte Beschichtungen ergeben können. Blockierte Polyisocyanate werden bevorzugt.

Die blockierten Polyisocyanate enthalten im Mittel mehr als eine Isocyanatgruppe, bevorzugt mindestens zwei Isocyanatgruppen pro Molekül. Sie sollen in der wäßrigen Phase bei etwa neutralem bis schwach basischem pH-Wert lagerstabil sein. bei Wärmeeinwirkung von etwa 100°C bis 200°C aufspalten und mit dem im Harzverband vorhandenen reaktiven Hydroxyl- und/oder Carboxylgruppen vernetzen.

Blockierte Polyisocyanate werden durch Umsetzung von Polyisocyanaten mit monofunktionellen Verbindungen mit aktivem Wasserstoff erhalten.

Als Polyisocyanate, die einzeln oder im Gemisch in blockierter Form als Vernetzungsmittel eingesetzt werden können, eignen sich beliebige organische Diund/oder Polyisocyanate mit aliphatisch, cycloaliphatisch, araliphatisch und/oder aromatisch gebundenen, freien Isocyanatgruppen.

Bevorzugt werden Polyisocyanate, die etwa 3 bis 36, besonders bevorzugt 8 bis 15 Kohlenstoffatome enthalten. Beispiele für geeignete Diisocyanate sind Toluylendiisocyanat, Diphenylmethandiisocyanat und insbesondere Hexamethylendiisocyanat, Tetramethylxylylendiisocyanat, Isophorondiisocyanat, Dicyclohexylmethandiisocyanat und Cyclohexandiisocyanat.

Sehr gut geeignet sind beispielsweise "Lackpolyisocyanate" auf Basis von Hexamethylendiisocyanat, Isophorondiisocyanat und/oder Dicyclohexylmethandiisocyanat, wobei es sich dabei um die an sich bekannten Biuret-, Urethan-, Uretdion- und/oder Isocyanuratgruppen aufweisenden Derivate dieser Diisocyanate handelt.

Monofunktionelle Verbindungen mit aktivem Wasserstoff, die zur Blockierung der Polyisocyanate eingesetzt werden können sind üblich. Beispielsweise können CH-acide Verbindungen wie Acetylaceton; CH-acide Ester wie Acetessigsäurealkylester, Malonsäuredialkylester; (cyclo)aliphatische Alkohole wie n-Butanol, 2-Ethylhexanol, Cyclohexanon; Glykolether wie Butylglykol, Butyldiglykol; Phenole wie Kresol, tert.-Butylphenol; Diaminoalkohole wie Dimethylaminoethanol; Oxime wie Butanonoxim, Acetonoxim, Cyclohexanonoxim; Lactame wie ∈-Caprolactam oder Pyrrolidon-2; Imide; Hydroxyalkylester; Hydroxamsäuren und deren Ester; Pyrazole, verwendet werden.

Die Polyisocyanate können innerhalb eines Moleküls mit gleichen oder verschiedenen Blockierungsmitteln blockiert sein. Es können auch Gemische von gleich oder unterschiedlich blockierten Polyisocyanaten verwendet werden.

Die Melamin-Formaldehydharze vernetzen mit den Hydroxylgruppen des Polyesterharzes unter Bildung von Ethergruppen. Beispielsweise handelt es sich bei diesen Vernetzern um nach bekannten technischen Verfahren in Gegenwart von Alkoholen wie Methanol, Ethanol, Propanol, Butanol oder Hexanol mit Aldehyden, insbesondere Formaldehyd, kondensierte Triazine wie Melamin oder Benzoguanamin. Bevorzugt handelt es sich dabei um Methanol-veretherte Melaminharze wie Cymel 325, Cymel 327, Cymel 350, Cymel 370, Maprenal MF 927; Butanol- oder Isobutanol-veretherte Melaminharze wie z.B. Setamin US 138 oder Maprenal MF 610; mischveretherte Melaminharze, sowie insbesondere um Hexamethylolmelaminharze wie z.B. Cymel 301 oder Cymel 303.

Wegen des niedrigen Gehaltes an organischem Lösemittel in der Komponente (A) ist es zweckmäßig, der Komponente (A) eine übliche biozide Komponente zur Verhinderung des Befalls mit Mikroorganismen wie Bakterien, Hefen, Algen oder Pilzen zuzusetzen, wie beispielsweise Formaldehyddepotprodukte. phenolische Verbindungen, organische Schwefelverbindungen oder Oxidationsmittel.

Zur Herstellung der Komponente (A) können auch handelsübliche anionisch und/oder nicht-ionisch stabilisierte Emulgatoren in Mengen bis zu 3 Gew.-%, gerechnet auf Festharz, verwendet werden. Bei der Herstellung der Komponenten (A) können auch die lacküblichen Hilfs- und Zusatzstoffe in den üblichen Mengen zugegeben werden, beispielsweise optische Aufheller wie Derivate von Stilben, Cumarin, 1,3-Diphenylpyrazolin, Naphthalimid, Benzoxazol und Thiophenbenzoxazol, übliche Katalysatoren, wie sie dem Fachmann für die jeweiligen Vernetzungssysteme bekannt sind; ethoxylierte oder propoxylierte Derivate von substituierten Phenolen oder Fettalkohole mit mehr als 10 C-Atomen als Schichtbildner.

Die wäßrige pigmentierte Komponente (B) enthält ein oder mehrere Pastenharze, Pigmente und/oder Füllstoffe, Neutralisationsmittel, Wasser und zweckmäßig eine biozide Komponente sowie gegebenenfalls Vernetzungsmittel und/oder lackübliche Additive und Zusatzstoffe, wie sie beispielsweise für die Komponente (A) beschrieben sind.

Die Schichtbildner können z.B. in Mengen bis zu 10 Gew.%, bezogen auf die Festkörper der Komponenten, der Komponenten (A) und/oder (B) zugegeben werden.

Die Zugabe kann zu den Komponenten (A) kund/oder (B) oder in die wäßrigen Komponenten (A) und/oder (B) oder in das beschichtungsfähige Elektrotauchlackbad erfolgen. Bevorzugt werden die Schichtbildner in die Bindemittel der Komponenten (A) und/oder (B) vor deren Überführung in die wäßrige Dispersion zugegeben.

Geeignete Pastenharze sind Polyesterharze, Polyurethanharze, Polyacrylatharze und Aminoplastharze, wie sie bei Komponente (A) beschrieben sind. Bevorzugt werden Polyesterurethanharze.

Eine besonders bevorzugte Ausführungsform sind beispielsweise OH-gruppenhaltige urethanisierte ölfreie Polyester mit einer Säurezahl von 10 bis 50 und einem Zahlenmittel der Molmasse (Mn) von 2000 bis 20000. Derartige Polyesterurethanharze werden beispielsweise erhalten durch Umsetzung von einem oder mehreren, von Carboxylgruppen freien Polyesterpolyol(en) mit einer OH-Zahl von 35 bis 200 und einem Zahlenmittel der Molmasse von 500 bis 5000 mit 2 bis 30 Gew.-%, bezogen auf das Polyesterpolyol, an niedermolekularen Diolen mit einer Molmasse von 60 bis 350, wobei ein Teil der niedermolekularen Diole mindestens eine zur Anionenbildung befähigte Säuregruppe enthält, und mit 0 bis 6 Gew.-%, bezogen auf das Polyesterpolyol, an niedermolekularen Triolen mit einer Molmasse von 60 bis 350 mit einem oder mehreren Diisocyanaten, im Verhältnis der OH-Gruppen von Polyesterpolyol, Diol und Triol zu den NCO-Gruppen des Diisocyanats von über 1,0 bis 1,3. Die Herstellung des Polyesterurethanharzes erfolgt beispielsweise bei Temperaturen von 20 bis 150°C, bevorzugt von 45 bis 90°C, gegebenenfalls unter Zustaz von Katalysatoren wie Organozinnverbindungen oder tertiären Aminen. Die Polyaddition wird nach raschem Mischen der Komponenten unter gutem Rühren in der Schmelze oder nach Verdünnen mit trockenen Lösemitteln, die nicht mit der Isocyanatgruppe reagieren, durchgeführt. Sie läuft solange, bis praktisch alle Isocyanatgruppen umgesetzt sind. Andererseits kann die Reaktion auch stufenweise vorgenommen werden. Je nach Verwendung von Diolen oder höherfunktionellen Polyolen werden am Kettenende eine oder mehrere Hydroxylgruppen erhalten. Bei der stufenweisen Herstellung kann auch in anderer Reihenfolge gearbeitet werden. Beispielsweise kann das Anionengruppen bildende Diol, wie Dimethylolpropionsäure, in organischem Lösemittel, welches nicht mit den Isocyanatgruppen reagiert, zunächst mit einem oder mehreren Diisocyanaten umgesetzt werden, worauf weiter mit Polyester und niedermolekularen von Anionengruppen freien Diol und/oder Triol umgesetzt wird. Die Polyaddition kann gegebenenfalls bei einem gewünschten Reaktionsstand durch monofunktionelle Zusatzmittel wie Butanonoxim, Dibutylamin oder alkoholische Lösemittel abgebrochen werden. Die nicht mit den Isocyanatgruppen reagierenden Lösemittel sollen die Reaktionsteilnehmer in flüssigem Zustand halten und eine bessere Temperaturkontrolle während der Reaktion ermöglichen. Geeignete Lösemittel sind beispielsweise Dimethylformamid, Dimethylacetamid, 1-Methyl-2-Pyrrolidon, Acetonitril, Tetrahydrofuran, Dioxan, Ester wie Essigester, aber auch Ketone wie Aceton, vollveretherte Mono- oder Diglykole von Ethylenglykol oder Propylenglykol, sowie mit Methoxygruppen substituierte Ketone.

Vor der Überführung des Polyesterurethanharzes in die wäßrige Phase werden diesem gegebenenfalls die vorgenannten Biozide, Vernetzungsmittel und/oder lackübliche Additive und Zusatzstoffe zugegeben. Danach erfolgt die Überführung in die wäßrige Phase wie bei Komponente (A) beschrieben.

Zur Pigmentierung der wäßrigen Komponente (B) können übliche Pigmente, Füllstoffe, Korrosionsinhibitoren und Lackhilfsmittel verwendet werden, solange sie mit Wasser im schwach basischen bis neutralem pH-Wert keine störenden Reaktionen eingehen und keine wasserlöslichen störenden Fremdionen einschleppen.

Geeignete Pigmente sind beispielsweise anorganische Pigmente, z.B. Weißpigmente wie Titandioxid. Zinksulfid, Lithopone. Bleicarbonat, Bleisulfat, Zinnoxid, Antimonoxid: farbige anorganische Pigmente wie Chromgelb, Nickeltitangelb, Chromorange, Molybdatrot, Eisenoxidrot, Mineralviolett, Ultramarinviolett, Ultramarinblau, Kobaltblau, Chromoxidgrün, Eisenoxidschwarz; farbige organische Pigmente wie Toluidinrot, Litholrot, Perylenrot, Thioindigorot, Chinacridonrot, Chinacridonviolett, Phthalocyaninblau, Indanthrenblau, Phthalocyaningrün, Ruße, Graphit; Korrosionsinhibitoren wie Zinkchromat, Strontiumchromat, Zinkphosphat, Bleisilikonchromat, Bariumetaborat und Zinkborat.

Es können auch Effektpigmente wie Aluminiumbronzen, Perlglanzpigmente oder Intereferenzpigmente eingesetzt werden. Als Füllstoffe können beispielsweise Calciumcarbonat, Siliziumdioxid, Aluminiumsilikate, Magnesiumsilikate, Glimmer, Bariumsulfat, Aluminiumhydroxid und Kieselsäuren verwendet werden.

Der wäßrigen pigmentierten Komponente (B) können auch übliche Hilfsmittel wie Antischaummittel, Dispergierhilfsmittel und Mittel zur Rheologiesteuerung zugesetzt werden.

Die Herstellung der wäßrigen pigmentierten Komponente (B) erfolgt in üblicher, dem Fachmann bekannter Weise durch Dispergierung der Pigmente und Hilfsmittel in dem Pastenharz. Die Zusammensetzung der Bestandteile für eine optimale Dispergierung wird dabei für jedes Dispergieraggregat gesondert bestimmt. Als Dispergieraggregate eignen sich beispielsweise Rührscheibengeräte, Dreiwalzenstühle, Kugelmühlen oder bevorzugt Sand- oder Perlmühlen.

Zur Beschichtung werden die Komponenten (A) und (B) in einem Mischungsverhältnis von 1 : 1 bis 4 : 1 bezogen auf das Gewicht der jeweiligen wäßrigen Komponenten eingesetzt.

Im Falle der Nachkompensation in ein laufendes ATL-Bad werden die beiden Komponenten in dem vorgegebenen Mischungsverhältnis mit dem Badmaterial vermischt. Dazu können beide Komponenten gleichzeitig oder nacheinander dem Bad zugeführt werden. Bevorzugt werden die Komponenten dabei mit einem Teil des Badmaterials in einem üblichen Mischorgan vorgemischt. Ein derartiges Mischorgan kann beispielsweise ein Rührbehälter, ein statischer Mischer oder ein Rotor-/Stator-Mischer sein. Die Komponenten (A) und (B) können auch vorher in dem gewünschten Verhältnis gemischt werden und als einkomponentiges Material für die Nachkompensation verwendet werden.

Im Falle der Ersterstellung eines ATL-Bades wird die Komponente (A) mit zusätzlichem Neutralisationsmittel versetzt, um den gewünschten MEQ-Wert des ATL-Bades zu erhalten und gegebenenfalls mit Wasser vorverdünnt. Danach wird in der vorbeschriebenen Weise die Komponente (B) zugeführt und die Mischung auf den gewünschten Endfestkörper für die Beschichtung eingestellt. Eine andere Verfahrensvariante ist zunächst die erforderliche Menge Wasser mit dem Neutralisationsmittel vorzulegen und die Komponenten (A) und (B) in der vorbeschriebenen Weise zuzuführen.

Das ATL-Bad hat im laufenden Betrieb einen Festkörpergehalt von 8 bis 25 Gew.-%, bevorzugt von 10 bis 15 Gew.-% einen MEQ-Wert von 50 bis 90, bevorzugt von 60 bis 70 und einen Gehalt an organischem Lösemittel von kleiner 0.3 Gew.-%.

Die Abscheidung erfolgt durch Anlegen einer Gleichspannung von 50 bis 500 Volt bei einer Beschichtungszeit von 0,5 bis 5 Minuten bei einer Temperatur des ATL-Bades von 18 bis 35°C.

Das Beschichtungsmaterial eignet sich zur Beschichtung von Werkstücken mit elektrisch leitender Oberfläche, insbesondere zur Grundierung und
Einschichtlackierung von Haus- und Elektrogeräten, Stahlmöbeln, Bauelementen, Bauund Landmaschinen, Automobilkarossen und Automobilzubehörteilen.

### Beispiele

### 1. Herstellung einer wäßrigen vernetzerfreien pigmentfreien Bindemittelkomponente (A1)

Zu 57,65 Gewichtsteilen eines Polyesterharzes mit einer Säurezahl von 49 und einer Hydroxylzahl von 60 (hergestellt aus 26,17 Gewichtsteilen Neopentylglykol, 5,43 Gewichtsteilen Trimethylolpropan, 10,83 Gewichtsteilen Isophthalsäure, 21,45 Gewichtsteilen Isodekanol und 36,12 Gewichtsteilen Trimellitsäureanhydrid) wird in einem Reaktionsgefäß mit Rührer, Thermometer und Rückflußkühler, bei 100°C eine Mischung aus 2,55 Gewichtsteilen Dimethylethanolamin (50 %ig) und 3 Gewichtsteilen vollentsalztem Wasser zugegeben und 10 Minuten homogen eingerührt, anschließend werden 0,15 Gewichtsteile eines handelsüblichen Biozides ebenfalls 10 Minuten homogen eingerührt. Unter Rühren werden 36,65 Gewichtsteile vollentsalztes Wasser zugegeben. Die Mischung wird 90 Minuten bei 80°C gerührt und anschließend zügig auf 25°C abgekühlt.

| Kennzahlen: | |
|---|---|
| Festkörper 30 Minuten 180°C | 57 % |
| MEQ-Amin | 29 Milliequivalent Amin/100g Festharz |
| Lösemittelgehalt | < 0.1 % |

### 2. Herstellung einer wäßrigen vernetzerhaltigen pigmentfreien Bindemittelkomponente (A2)

Zu 47,75 Gewichtsteilen eines Polyesterharzes mit einer Säurezahl von 49 und einer Hydroxylzahl von 60 (hergestellt aus 26,17 Gewichtsteilen Neopentylglykol, 5,43 Gewichtsteilen Trimethylolpropan, 10,83 Gewichtsteilen Isophthalsäure, 21,45 Gewichtsteilen Isodekanol und 36,12 Gewichtsteilen Trimellitsäureanhydrid) werden in einem Reaktionsgefäß mit Rührer, Thermometer und Rückflußkühler, bei 100°C 0,12 Gewichtsteile eines handelsüblichen nicht-ionischen Emulgators eingerührt. 8,03 Gewichtsteile eines lösemittelfreien Vernetzers (Isocyanurat von Hexamethylendiisocyanat, blockiert mit Butanonoxim) werden zuvor auf 70 bis 80°C erwärmt, der Mischung zugesetzt und 15 Minuten homogen eingerührt. Anschließend wird eine Mischung aus 1,38 Gewichtsteilen Diisopropanolamin (50 %ig), 0,7 Gewichtsteilen Salmiakgeist und 2,60 Gewichtsteilen vollentsalztem Wasser zugegeben und 10 Minuten homogen eingerührt.

Danach werden 0,15 Gewichtsteile eines handelsüblichen Biozides zugegeben und 10 Minuten homogen eingerührt. Unter Rühren werden 39,27 Gewichtsteile vollentalztes Wasser zugegeben. Die Mischung wird 90 Minuten bei 80°C gerührt und anschließend zügig auf 25°C abgekühlt.

| Kennzahlen: | |
|---|---|
| Festkörper 30 Minuten 180°C | 53 % |
| MEQ-Amin | 32 Milliequivalent Amin/100g Festharz |
| Lösemittelgehalt | < 0,1 % |

### 3. Herstellung einer wäßrigen vernetzerhaltigen, pigmentfreien Bindemittelkomponente (A3)

90,60 kg der wäßrigen Bindemittelkomponente (A1) werden in einem Dissolvermischer unter Rühren 9,40 kg eines Melaminharzes vom Typ Hexamethylolmelaminharz zugegeben und 30 Minuten bei 40°C gerührt.

| | |
|---|---|
| Festkörper 30 Minuten 180°C | 60,8 % |
| MEQ-Amin | 24,6 Milliequivalent Amin/100 g Festkörper |

### 4. Herstellung eines lösemittelfreien Pastenharzes

In einem Reaktionsgefäß mit Innenthermometer und Rückflußkühler werden 453,5 g eines linearen Polyesters aus Adipinsäure und Hexandiol mit einer Hydroxylzahl von 110 g zusammen mit 37,1 g Dimethylolpropionsäure bei 50°C in 134 g Aceton gelöst. 159,5 Isophorondiisocyanat werden so zugegeben, daß die Reaktionstemperatur von 70°C nicht überschritten wird. Die Reaktionstemperatur wird solange gehalten, bis eine NCO-Zahl von etwa 0,5 % und eine Viskosität gemessen 60 % in acetonischer Lösung von etwa 1200 mPa.s erreicht ist. Danach werden 10 g Butylglykol zugegeben, um die restlichen NCO-Gruppen zu desaktivieren. Anschließend wird mit 30,0 g 50 %iger Dimethylethanolaminlösung neutralisiert und mit 1450 g Wasser eine wäßrige Dispersion hergestellt. Das Aceton wird durch Destillation aus dem Reaktionsgemisch entfernt, so daß eine lösemittelfreie wäßrige Polyurethandispersion erhalten wird.

| Kennzahlen: | |
|---|---|
| Festkörper 30 Minuten 150°C | 30,1 % |
| Säurezahl | 24,1 mg KOH/g |
| MEQ-Amin | 26 Milliequivalent Amin/100 g Festharz |

### 5. Herstellung einer wäßrigen pigmentierten Komponente (B1)

Zur Herstellung von 100 kg der pigmentierten Komponente (B) werden 56,85 kg des Pastenharzes in einem Dissolvermischer vorgelegt und in angegebener Reihenfolge 21,20 kg Grobruß und 2,12 kg eines Furnace Rußes sowie 19,83 Aluminiumhydrosilikat unter Rühren eingestreut. Das so erstellte Mahlgut wird 15 Minuten bei 40°C gerührt. Nach einer Quellzeit von 12 Stunden wird das Mahlgut auf einer Coball-Mill unter vorgegebenen Bedingungen dispergiert.

| | |
|---|---|
| Festkörper 30 Minuten 180°C | 60,2 % |
| MEQ-Amin | 7,1 Milliequivalent Amin/100 g Festkörper |

### 6. Herstellung einer wäßrigen pigmentierten Komponente (B2)

Zur Herstellung von 100 kg der pigmentierten Komponente (B2) werden 42,00 kg des Pastenharzes in einem Dissolvermischer vorgelegt und in angegebener Reihenfolge 41,70 kg Titandioxid, 7,00 kg Aluminiumhydrosilikat, 7,00 kg nachbehandeltes Aluminiumhydrosilikat, 1,80 kg Siliziumdioxid und 0,50 kg eines Polybutylenes unter Rühren eingestreut. Das so erstellte Mahlgut wird 20 Minuten bei 50 bis 60°C gerührt und anschließend auf einer Coball-Mill unter vorgegebenen Bedingungen dispergiert.

| | |
|---|---|
| Festkörper 30 Minuten 180°C | 70,1 % |
| MEQ-Amin | 4,5 Milliequivalent Amin/100 g Festkörper |

### 7. Herstellung Elektrotauchlackbad schwarz

Vernetzerhaltige pigmentfreie wäßrige Bindemittelkomponente (A3)
Wäßrige pigmentierte Komponente (B1)
Mischungsverhältnis: Komponente A3 : Komponente B1 = 3,5 : 1

Zunächst werden 1669,65 g vollentsalztes Wasser vorgelegt und 7.35 g Neutralisationsmittel (Dimethylethanolamin 100 %ig) zugegeben. Anschließend werden unter Rühren bzw. Umwälzen langsam 252 g der pigmentfreien wäßrigen Bindemittelkomponente (A3) zugegeben. Nach 30 Minuten Homogenisation werden unter Rühren bzw. Umwälzen 71 g der wäßrigen pigmentierten Komponente (B1) zugegeben. Nach einer Homogenisationszeit von etwa 1 Stunde ist das Elektrotauchbad beschichtungsbereit.

| **Badwerte:** | |
|---|---|
| pH-Wert | 8,6 |
| Leitfähigkeit | 1234 µS/cm |
| Festkörper 30 Minuten 180°C | 9,8 % |
| MEQ-Amin | 62,9 Milliequivalent Amin/100 g Festkörper |

### 8. Herstellung Elektrotauchlackbad grau

Vernetzerhaltige pigmentfreie wäßrige Bindemittelkomponente (A2)
Wäßrige pigmentierte Komponente (B2)
Mischungsverhältnis: Komponente A2 : Komponente B2 = 2,0 : 1

Zunächst werden 1632 g vollentsalztes Wasser vorgelegt und 14,6 g Neutralisationsmittel (Diisopropanolamin 50 %ig) zugegeben. Anschließend werden unter Rühren bzw. Umwälzen langsam 237,4 g der pigmentfreien wäßrigen Bindemittelkomponente (A2) zugegeben. Nach 30 Minuten Homogenisation werden unter Rühren bzw. Umwälzen 116 g der wäßrigen pigmentierten Komponente (B2) zugegeben. Nach einer Homogenisationszeit von etwa 1 Stunde ist das Elektrotauchbad beschichtungsbereit.

| **Badwerte:** | |
|---|---|
| pH-Wert | 8,1 |
| Leitfähigkeit | 1094 µS/cm |
| Festkörper 30 Minuten 180°C | 10,4 % |
| MEQ-Amin | 47,7 Milliequivalent Amin/100 g Festkörper |

## Patentansprüche

1. Verfahren zur anodischen Elektrotauchlackierung, bei dem in einem anodischen Elektrotauchbad verbrauchtes Beschichtungsmittel durch ein unterneutralisiertes anodisches Nachfüllmaterial kompensiert wird, **dadurch gekennzeichnet, daß** das Nachfüllmaterial aus
A) einer pigmentfreien wäßrigen Bindemittelkomponente mit einem Festkörpergehalt von 40 bis 70 Gew.-%, einem MEQ-Wert von 15 bis 40 und einem Gehalt an organischem Lösemittel von ≤ 0,5 Gew.-% und
B) einer pigmenthaltigen wäßrigen Pastenharzkomponente mit einem Festkörpergehalt von 60 bis 75 Gew.-%, einem MEQ-Wert von 5 bis 15 und einem Gehalt an organischem Lösemittel von ≤ 1,0 Gew.-% besteht,
wobei A) zu B) im Gewichtsverhältnis von 1 : 1 bis 4 : 1 vorliegen und die Mischung aus A) und B) einen Festkörpergehalt von 45 bis 73 Gew.-%, einem Lösemittelgehalt von ≤ 0,75 Gew.-% und einen MEQ-Wert aufweist, der um 50 bis 70 % niedriger ist als der MEQ-Wert des Elektrotauchbades.

2. Verfahren nach Anspruch 1, **dadurch gekennzeichnet, daß** die Komponente A) und/oder die Komponente B) ein oder mehrere übliche biozide Mittel enthält.

3. Verfahren nach Anspruch 1 oder 2, **dadurch gekennzeichnet, daß** die Komponente A) ein oder mehrere filmbildende Bindemittel, Emulgatoren, Schichtbildner und/oder lackübliche Hilfsmittel und falls erforderlich ein oder mehrere Vernetzungsmittel enthält.

4. Verfahren nach einem der Ansprüche 1 bis 3, **dadurch gekennzeichnet, daß** die Komponente B) ein oder mehrere Pastenharze, Pigmente und/oder Füllstoffe, und/oder lackübliche Hilfsmittel und falls erforderlich ein oder mehrere Vernetzungsmittel enthält.

5. Verfahren nach einem der Ansprüche 1 bis 4, **dadurch gekennzeichnet, daß** es zur Beschichtung von Industriegütern oder Kraftfahrzeugkarossen oder deren Teilen durchgeführt wird.

6. Verfahren nach einem der Ansprüche 1 bis 5, **dadurch gekennzeichnet, daß** es ohne Elektrodialyse des Elektrotauchbades durchgeführt wird.

## Claims

1. A process for anodic electrophoretic coating in which coating compound consumed in an anodic electrophoretic coating bath is compensated for by an under-neutralised anodic refill material, **characterised in that** the refill material comprises
A) a pigment-free, aqueous binder component having a solids content of 40 wt.% to 70 wt.%, an meq value of 15 to 40 and an organic solvent content of ≤ 0.5 wt.%, and
B) a pigment-containing, aqueous paste resin component having a solids content of 60 wt.% to 75 wt.%, an meq value of 5 to 15 and an organic solvent content of ≤ 1.0 wt.%,
wherein A) to B) are present in a weight ratio of 1 : 1 to 4 :1, and the mixture of A) and B) has a solids content of 45 wt.% to 73 wt.%, a solvent content of ≤ 0.75 wt.% and an meq value which is 50% to 70% lower than the meq value of the electrophoretic coating bath.

2. A process according to claim 1, **characterised in that** component A) and/or component B) contains one or more conventional biocidal agents.

3. A process according to claim 1 or 2, **characterised in that** component A) contains one or more film-forming binders, emulsifiers, film forming agents and/or conventional lacquer auxiliaries and, if necessary, one or more crosslinking agents.

4. A process according to one of claims 1 to 3, **characterised in that** component B) contains one or more paste resins, pigments and/or fillers and/or conventional lacquer auxiliaries and, if necessary, one or more crosslinking agents.

5. A process according to one of claims 1 to 4, **characterised in that** it is carried out for coating industrial goods or motor vehicle bodies or parts thereof.

6. A process according to one of claims 1 to 5, **characterised in that** it is carried out without electrodialysis of the electrophoretic coating bath.

## Revendications

1. Procédé pour le laquage électrophorétique anodique par immersion, avec lequel un agent de revêtement consommé dans un bain électrophorétique anodique est compensé par un matériau de rechargement anodique et sous-neutralisé, **caractérisé en ce que** le matériau de rechargement
A) est à base d'un composant de liant aqueux et exempt de pigment avec une teneur en matière solide de 40 à 70% de poids, une valeur MEQ de 15 à 40 % de poids et une teneur en solvant organique inférieure ou égale à 0,5 % de poids et
B) à base d'un composant de résine en pâte aqueux et contenant du pigment avec une teneur en matière solide de 60 à 75 % de poids, une valeur MEQ de 5 à 15 % et une teneur en solvant organique inférieure ou égale à 1,0 % de poids,
le rapport de poids de A) et B) allant de 1 à 4/1 et le mélange de A) et B) présentant une teneur en matière solide de 45 à 73 % de poids, une teneur en solvant inférieure ou égale à 0,75 % de poids et une valeur MEQ qui est inférieure de 50 à 70 % à la valeur MEQ du bain électrophorétique.

2. Procédé selon la revendication 1, **caractérisé en ce que** le composant A) et/ou le composant B) contient (contiennent) un ou plusieurs agents biocides classiques.

3. Procédé selon la revendication 1 ou 2, **caractérisé en ce que** le composant A) contient un ou plusieurs liants filmogènes, émulsifiants, formateurs de couche et/ou agents auxiliaires courants pour la laque et si nécessaire un ou plusieurs réticulants.

4. Procédé selon l'une quelconque des revendications 1 à 3, **caractérisé en ce que** le composant B) contient une ou plusieurs résines en pâte, des pigments et/ou des matières de charge et/ou des agents auxiliaires courants pour la laque et, si nécessaire, un ou plusieurs réticulants.

5. Procédé selon l'une quelconque des revendications 1 à 4, **caractérisé en ce qu'**il est appliqué pour le revêtement de biens industriels ou carrosseries automobiles ou de leurs parties.

6. Procédé selon l'une quelconque des revendications 1 à 5, **caractérisé en ce qu'**il est appliqué sans électrodialyse du bain électrophorétique.
